# FASCICULE DE BREVET EUROPEEN

(11) **EP 0 085 634 B1**
(45) Date de publication et mention de la délivrance du brevet: **09.04.1986**
(21) Numéro de dépôt: 83420008.1
(22) Date de dépôt: 20.01.1983
(51) Int. Cl.: D02G 3/36

(54) **Procédé et dispositif pour l'obtention d'un file de fibres**
Verfahren und Einrichtung zur Herstellung eines Garns
Method and apparatus to produce a spun yarn

(30) Priorité: 26.01.1982 FR 8201381
(43) Date de publication de la demande: 10.08.1983
(73) Titulaire: Société dite: ASA S.A. (société anonyme), F-69100 Villeurbanne (FR)
(72) Inventeur: Faure, Jean-Louis, F-42300 Roanne (FR)
(74) Mandataire: Laurent, Michel

## Description

La présente invention a trait à un procédé perfectionné, ainsi qu'à un dispositif pour sa mise en oeuvre, permettant de réaliser de manière simple et économique, à grande vitesse, un nouveau type de filé de fibres possédant une torsion unidirectionnelle sur sa longueur et ce, sans faire appel à des systèmes de renvidage à anneaux et curseurs.

Depuis très longtemps, on cherche à augmenter les vitesses de production des filés de fibres et ce, tout en conservant les propriétés et les caractéristiques que présentent de tels articles.

Diverses solutions ont été envisagées pour remplacer les techniques conventionnelles de filature faisant appel à des doublages et étirages successifs de mèches de fibres.

Parmi ces techniques, on peut citer le procédé dit de filatures à fibres libérées. Ce procédé bien connu des techniciens, est cependant délicat à mettre en oeuvre et nécessite, en fonction de la nature et/ou de la grosseur et longueur des fibres, des appareillages différents.

Il a également été proposé de réaliser des fils ayant l'aspect de filés de fibres par projection de fibres discontinues sur une âme multifilamentaire revêtue d'une matière collante.

On a également proposé d'incorporer dans une âme multifilamentaire des fibres discontinues, par exemple en faisant appel à un système de fausse torsion agissant sur le fil d'âme, de telle sorte qu'en amont d'un tel organe de fausse torsion, les filaments soient séparés et ouverts, les fibres étant incorporées à ce niveau et le fil reprenant sa torsion initiale et par suite emprisonnant les fibres à la sortie de la broche de la fausse torsion. De même, il a été envisagé de provoquer la séparation des fils élémentaires d'une telle âme au moyen de charges électrostatiques.

Il convient cependant de noter, qu'en dehors de la filature à fibres libérées, aucune solution proposée à ce jour n'a trouvé d'application véritablement industrielle.

Or on a trouvé, et c'est ce qui fait l'objet de la présente invention, un procédé perfectionné qui, non seulement permet d'augmenter notablement les vitesses de production par rapport aux techniques de filatures conventionnelles mais qui, par ailleurs, conduit à un filé présentant de très bonnes caractéristiques textiles, filé présentant une torsion unidirectionnelle sur sa longueur.

Par ailleurs, le procédé selon l'invention présente une très grande souplesse par le fait qu'il peut être mis en oeuvre aussi bien pour obtenir des fils réguliers que des fils fantaisie présentant par exemple des effets de flamme, bouchons, boutons...

L'invention concerne également un dispositif tel qu'il ressort de la revendication 5 permettant la mise en oeuvre d'un tel procédé.

D'une manière générale, le procédé selon l'invention est du type selon lequel des fibres élémentaires parallélisées sont associées à un fil d'âme soumis à une fausse torsion, lesdites fibres étant projetées sur le fil d'âme en amont de la broche de fausse torsion, caractérisé par le fait que dans la zone de projection des fibres, le fil d'âme est guidé dans un canal présentant une face ouverte disposée en regard de la zone de projection des fibres élémentaires et dont la surface est soumise à un courant de fluide qui tend à exercer une force de traction sur l'extrémité des fibres.

On a constaté qu'un tel procédé permettait d'obtenir un filé dans lequel les fibres non seulement se trouvent parfaitement emprisonnées, maintenues et réparties autour du fil d'âme mais qui, par ailleurs, possèdent une torsion vraie autour du fil d'âme qui lui, en revanche, est pratiquement exempte de torsion.

Bien que le procédé selon l'invention permette d'obtenir des fils parfaitement réguliers, il peut être facilement adapté pour l'obtention de fils fantaisie, en faisant varier par exemple la vitesse d'appel du fil et/ou la longueur de remontée de torsion en amont de la broche et/ou le débit de fibres projeté sur l'âme.

Par ailleurs, si l'âme est avantageusement constituée par un fil continu multifilamentaire, elle peut également être constituée par tout autre élément textile filiforme, par exemple par un filé de fibres auquel peut être associée éventuellement une âme multifilamentaire.

Comme moyens permettant la mise en oeuvre du procédé selon l'invention, on utilisera avantageusement:
- comme broche de fausse torsion, une broche à friction, plus particulièrement une broche du type à courroies croisées, par exemple réalisée conformément aux enseignements de l'US-A-4 296 598,
- comme organe permettant de projeter les fibres élémentaires parallélisées sur le fil d'âme, un briseur de type connu, par exemple un briseur conventionnel utilisé pour la filature à fibres libérées ou tout autre moyen équivalent constitué, par exemple, par un train d'étirage conventionnel à cylindres et lanières ou par un dispositif d'étirage de type sélecteur,
- comme canal de guidage pour le fil d'âme, une plaque présentant une section en forme de V, en acier par exemple, le fond de cette plaque étant percée d'orifices et étant soumis à une dépression provoquant un écoulement de fluide exerçant une force de traction sur l'extrémité des fibres.

Bien entendu, d'autres moyens équivalents tels que par exemple l'utilisation d'une broche de fausse torsion à friction interne, voire même une broche pneumatique, pourraient être utilisés sans sortir du cadre de l'invention. De plus, si l'écoulement de fluide à la surface du canal de guidage peut être obtenu en exerçant une dépression à cette surface, il pourrait être envisagé de créer un tel écoulement au moyen de jets de fluide agissant du côté de La face ouverte du canal de guidage.

L'invention et les avantages qu'elle apporte seront cependant mieux compris grâce aux exem- pies de réalisation donnés ci-après à titre indicatif mais non limitatif et qui sont illustrés par les schémas annéxes dans lesquels:
- la figure 1 illustre schématiquement, vue de côté, une position de travail d'une machine permettant la mise en oeuvre du procédé selon l'invention,
- la figure 2 est également une vue schématique en perspective montrant plus en détail un exemple de réalisation de mise en oeuvre du procédé selon l'invention et,
- la figure 3 est une coupe transversale, vue de dessus, d'un canal de guidage constitué par une plaque aspirante en forme de V, définissant la zone dans laquelle les fibres sont associées à l'âme.

La figure 1 illustre, vue de côté, une position de travail d'une machine permettant la mise en oeuvre du procédé selon l'invention, c'est-à-dire permettant de réaliser à grande vitesse, un filé de fibres présentant une torsion unidirectionnelle.

Cette machine comporte, de manière connue, une zone de stockage (1) pour des fils multi- filamentaires (2) provenant de bobines (3).

Un délivreur intermédiaire (4), qui éventuellement pourrait être supprimé, et qui est constitué par exemple par un arbre continu s'étendant sur toute la longueur de la machine et sur lequel prennent appui des galets ou lanières, permet d'amener les fils (2) aux organes de traitement proprement dits regroupés, par exemple, sur un bâti (5) disposé en regard de la zone de stockage (1 ).

Ces organes de traitement proprement dits sont constitués, si l'on suit le trajet du fil, de manière connue par:
- un délivreur (6) avantageusement constitué par un arbre continu s'étendant sur toute la longueur du métier et sur lequel s'appuient des galets presseurs pour chacun des fils (2),
- une broche de fausse torsion (7) constituée, de préférence, par deux courroies croisées, par exemple du type décrit dans l'US-A-4 296 598,
- un second délivreur (8) et des moyens de renvidage sans torsion (9).

Conformément à l'invention, en amont de la broche de fausse torsion (7), est disposé un ensemble, désigné par la référence générale (10) permettant de projeter des fibres élémentaires parallélisées sur le fil d'âme (2).

Cet ensemble (10) comporte:
- d'une part, un briseur conventionnel (11) per exemple du type de ceux utilisés pour la mise en oeuvre de la technique de filature dite à fibres libérées, une mèche (17) étant introduite dans ce briseur (11),
- d'autre part, une plaque (12) reliée à une source d'aspiration (13) (non représentée) est diposée en regard de la sortie du briseur (11); cette plaque (12), ainsi que cela ressort clairement des figures 2 et 3, présente une rainure (14), en forme de V, définissant un canal de guidage dont la partie ouverte est située en regard de l'orifice de sortie (15) du briseur (11); afin de créer un courant de fluide à la surface du canal, le fond de la plaque est percé de canaux (16) sur toute son épaisseur, ces canaux débouchant dans un conduit commun relié à une source d'aspiration.

Comme dit précédemment, le fil d'âme (2) peut être constitué par un fil continu multifilamentaire mais d'autres types de fil d'âme pourraient être utilisés pour la mise en oeuvre de l'invention. Ainsi que cela est illustré à la figure 1 en pointillés, il pourrait être envisagé d'utiliser comme fil d'âme un filé de fibres, réalisé directement sur la machine, par exemple en prévoyant un train d'étirage (18) pour une mèche de fibres (19). Dans ce cas, le délivreur (6) peut être constitué par la dernière paire de cylindres étireurs dudit train d'étirage (18). Bien entendu, une telle âme fibreuse peut également être associée à un fil continu en amenant un fil multifilamentaire (2) en amont du délivreur (6).

### Exemple 1

Sur une installation du type illustré par les figures annexées, on réalise un filé de fibres conformément à l'invention dans les conditions suivantes:
- fil d'âme: fil multifilamentaire (2) constitué par un fil polyester 72 décitex - 33 brins,
- vitesse d'appel des délivreurs (4) et (6): 100 m/mn,
- broche de fausse torsion (7): broche à courroies croisées formant entre elles un angle de 46° et ayant une vitesse linéaire de 250 m/mn,
- broche de renvidage (5): du type à entraînement périphérique; vitesse d'appel: 100 m/mn.

On alimente le briseur (11) avec une mèche (17) ayant un titre de 30 000 décitex (Nm 0,3), à base de coton. L'étirage de la mèche (17) dans le briseur (11) est réglé à 300.

La plaque aspirante (12) disposée en regard de la sortie (15) du briseur (11) présente une fente en forme de V, ayant une profondeur de 5 mm et une partie ouverte de 10 mm de largeur. Cette plaque (12) a une longueur de 5 cm et comporte 15 orifices (16) espacés régulièrement et ayant chacun un diamètre de 1 mm.

La source de dépression (13) est réglée de manière à pouvoir créer une aspiration de l'ordre de 200 mm d'eau.

La plaque (12) est disposée en amont de la broche (7) de telle sorte que le fil (2) vienne tangenter avec le fond de la fente en forme de V.

En travaillant dans les conditions précitées, on obtient un filé de fibres constitué d'une âme dont les filaments élémentaires sont pratiquement parallèles entre eux, ladite âme étant recouverte d'une couche de fibres présentant une torsion vraie.

Un tel fil peut être utilisé pour toutes les applications conventionnelles, tels que tissage, tricotage.

### Exemple 2

On répète l'exemple 1, mais l'âme multifilamentaire (2) est introduite dans une mèche (19) étirée en amont des cylindres (6) tel que cela est représenté en pointillés à la figure 1.

La mèche (19) est à base de laine et a un titre de 3000 décitex (Nm 3), l'étirage réalisé en (18) étant de 30 fois.

En travaillant dans ces conditions, on obtient un filé de fibres dont l'âme est elle-même constituée par un filé à âme, cette âme étant pratiquement sans torsion alors que les fibres périphériques provenant du ruban (17) sont en revanche tordues et parfaitement liées autour de ladite âme.

Ainsi, il peut être envisagé d'appliquer ce procédé en combinaison avec tous les procédés connus permettant de réaliser des fils fantaisie, par exemple en faisant varier la vitesse d'alimentation et/ou la vitesse de renvidage.

De même, il pourrait être envisagé de renvider simultanément deux fils réalisés conformément à l'invention sur un même support, en leur communiquant ou non une légère torsion d'assemblage ou en provoquant leur auto-retordage.

Enfin, si dans l'exemple de réalisation qui précède, l'amenée des fibres sur l'âme est réalisée au moyen d'un briseur, il est évident, comme dit précédemment, que tout autre système équivalent permettant d'étirer une mèche de fibres pourrait être utilisé pour la mise en oeuvre de l'invention, par exemple des systèmes d'étirage à lanières ou des systèmes d'étirage de type sélecteur.

## Revendications

1. Procédé pour l'obtention d'un filé de fibres du type selon lequel des fibres élémentaires parallélisées sont associées à un fil d'âme soumis à une fausse torsion, lesdites fibres étant projetées sur le fil d'âme (2) en amont de la broche de fausse torsion (7), caractérisé par le fait que dans la zone de projection des fibres le fil d'âme (2) est guidé dans un canal (14) présentant une face ouverte située en regard de la zone de projection des fibres élémentaires et dont la surface est soumise à un courant de fluide qui tend à exercer une force de traction sur l'extrémité des fibres.

2. Procédé selon la revendication 1, caractérisé par le fait que le fil d'âme (2) est constitué par un fil continu multifilamentaire.

3. Procédé selon la revendication 2, caractérisé par le fait que le fil d'âme (2) est incorporé dans une mèche de fibres (19) avant d'être amenée dans la zone de projection des fibres élémentaires parallélisées.

4. Procédé selon l'une des revendications 1 à 3, caractérisé par le fait que le canal (14) présente une section en forme de V dont le fond est percé d'orifices (16) et est soumis à une dépression provoquant un écoulement de fluide à la surface dudit canal.

5. Dispositif pour la mise en oeuvre du procédé selon l'une des revendications 1 à 4, caractérisé par le fait que la broche de fausse torsion (7) est une broche de fausse torsion à friction du type à courroies croisëes et qu'en amont de cette broche (7) est disposé un ensemble (10) permettant de projeter des fibres élémentaires parallélisées sur le fil d'âme (2), ledit ensemble (10) comportant:
- d'une part, un briseur conventionnel (11) du type de ceux utilisés pour la mise en oeuvre de la technique de filature dite à fibres libérées, une mèche (17) étant introduite dans ce briseur (11),
- d'autre part, une plaque (12) reliée à une source d'aspiration (13) disposée en regard de la sortie du briseur (11), cette plaque (12) présentant un rainure (14), en forme de V, définissant un canal de guidage dont la partie ouverte est située en regard de l'orifice de sortie (15) du briseur (11), le fond de la plaque étant percé de canaux (16) sur toute son épaisseur, ces canaux débouchant dans un conduit commun relié à une source d'aspiration afin de créer un courant de fluide à la surface du canal.

## Patentansprüche

1. Verfahren zur Herstellung eines Garns, das aus einem eine falsche Drehung aufweisenden Seelenfaden und damit verbundenen, parallel gerichteten Fasern besteht, bei welchem Verfahren die Fasern in Laufrichtung des Seelenfadens vor einer die falsche Drehung erteilenden Einrichtung (7) auf den Seelenfaden (2) projiziert werden, dadurch gekennzeichnet, daß der Seelenfaden (2) in der Projektionszone in einer Rinne (14) geführt wird, deren offene Seite der Projektionszone zugewandt und deren Oberfläche einem Fluidstrom ausgesetzt ist, der auf die Enden der Fasern eine Zugkraft ausübt.

2. Verfahren nach Anspruch 1, dadurch gekennzeichnet, daß der Seelenfaden (2) aus einer Anzahl endloser Elementarfäden besteht.

3. Verfahren nach Anspruch 2, dadurch gekennzeichnet, daß der Seelenfaden (2) vor dem Erreichen der Projektionszone in ein Faserband (19) eingebettet wird.

4. Verfahren nach einem der Ansprüche 1 bis 3, dadurch gekennzeichnet, daß die Rinne (14) einen V-förmigen Querschnitt hat, an ihrem Grund .von Öffnungen (16) durchsetzt wird und einem Unterdruck ausgesetzt ist, der an der Oberfläche der Rinne einen Fluidstrom verursacht.

5. Vorrichtung zur Durchführung des Verfahrens nach einem der Ansprüche 1 bis 4, dadurch gekennzeichnet, daß die eine falsche Drehung erteilende Einrichtung (7) eine Reibungseinrichtung mit gekreuzten Riemen ist und daß in Laufrichtung vor dieser Einrichtung eine Einrichtung (10) zum Projizieren von parallel ausgerichteten Einzelfasern auf den Seelenfaden (2) angeordnet ist, welche Einrichtung (10)
- einerseits eine konventionelle Kratze (11) der Art, wie sie bei der Technik des Freifaser-Spinnens angewandt wird und der ein Faserband (17) zugeführt wird, und
- andererseits eine an eine Saugvorrichtung (13) angeschlossene Platte (12) umfaßt, die eine im Querschnitt V-förmige Nut (14) aufweist, die eine Führungsrinne bildet, deren offene Seite der Ausgangsöffnung (15) der Kratze (11) gegenübersteht, und die an ihrem Grund mit die Platte durchdringenden Kanälen (16) versehen ist, welche Kanäle in eine gemeinsame Leitung münden, die an die Saugvorrichtung angeschlossen ist, um an der Oberfläche der Rinne einen Fluidstrom zu erzeugen.

## Claims

1. Method for producing a fiber spun yarn of the type in which parallelized elementary fibers are joined to a textile core subjected to a false twist, said fibers being projected on the core (2) upstream of the false twist spindle (7), characterized by the fact that in the fibers projection zone, the core (2) is guided into a channel (14) with an open face which is situated in facing relation to the elementary fibers projection zone and the surface of which is subjected to a flow of fluid tending to exert a pulling force on the end of the fibers.

2. Method as claimed in claim 1, characterized by the fact that the core (2) is constituted by a continuous multifilament yarn.

3. Method as claimed in claim 2, characterized by the fact that the core (2) is incorporated to a rove of fibers (19) before being brought in the zone where the parallelized elementary fibers are projected.

4. Method as claimed in claims 1 to 3, characterized by the fact that said channel (14) has a V-shaped cross-section the bottom of which is provided with orifices (16) and is subjected to a depression causing a flow of fluid on the surface of said channel.

5. Device for carrying out the method according to one of claims 1 to 4, characterized by the fact that the false twist spindle (7) is a friction spindle of the type with crossed belts and that upstream of this spindle (7) is disposed an assembly (10) for projecting parallelized elementary fibers on the core (2), said assembly (10) comprising:
- on the one hand, a conventional licker-in (11) of the type used for carrying out the spinning technique known as open end technique, a rove (17) being introduced in said licker-in (11)
- on the other hand, a plate (12) connected to a suction source (13) and placed in facing relation to the outlet of the licker-in (11), the plate (12) being provided with a V-shaped groove (14), defining a guiding channel whose open part is situated in facing relation to the outlet (15) of the ticker-in (11) and, in order to create a flow of liquid on the surface of the channel, the surface of the plate is grooved (16) through its thickness, the grooves issuing into a joint conduit connected with a source of suction.
